# FASCICULE DE BREVET EUROPEEN

(11) **EP 0 027 750 B1**
(45) Date de publication et mention de la délivrance du brevet: **01.08.1984**
(21) Numéro de dépôt: 80401342.3
(22) Date de dépôt: 19.09.1980
(51) Int. Cl.: E04D 12/00, E04D 5/02, D06N 5/00

(54) **Matériau de sous-toiture**
Unterdachmaterial
Under-roof material

(30) Priorité: 18.10.1979 FR 7925891
(43) Date de publication de la demande: 29.04.1981
(73) Titulaire: SIPLAST S.A., F-75014 Paris (FR)
(72) Inventeur: Meynard, Jean-Yves, F-41170 Mondoubleau (FR)
(74) Mandataire: Roger-Petit, Jean-Camille

## Description

La présente invention concerne un matériau de sous-toiture en éléments se recouvrant les uns les autres, qui soit étanche à l'eau, la neige ou la glace et perméable à l'air ou la vapeur.

Il est connu des hommes de l'art qu'il est nécessaire d'isoler contre les pénétrations d'eau, de neige, les toitures recouvertes de matériaux de couverture faits d'éléments discrets.

Ces éléments discrets peuvent être des tuiles, des ardoises, ou tout autre système permettant d'obtenir une étanchéité par imbriquement ou par recouvrement comme des écailles de poisson.

Ce matériau de sous-toiture est placé en général entre le support des tuiles et la charpente. Les matériaux existants sont jusqu'à présent des matériaux parfaitement étanches, comme par exemple les films de matière plastique ou les feutres bitumés.

Les matériaux en matières plastiques, les matériaux comme les feutres cellulosiques imprégnés, n'ont ni la porosité suffisante pour permettre à la toiture de respirer tout en gardant une bonne étanchéité, ni la résistance nécessaire pour permettre un emploi en toiture sans danger.

D'autre part pour des raisons économiques et pratiques de légèreté, ces matériaux ont des caractéristiques mécaniques faibles et qui entraînent pour le poseur de tuiles un certain danger de manipulation.

Pour mieux expliquer ce double problème, on peut prendre deux-exemples précis:
1. un des matériaux employé est le film de polyéthylène. Le film de polyéthylène parfaitement étanche, s'il empêche bien l'eau de rentrer dans un bâtiment, retient cette eau entre la charpente et le support des tuiles. Il s'ensuit que le toit ne pouvant pas «respirer», le support de tuiles risque de pourrir dans un délai très restreint à moins que l'utilisateur ne vienne percer en de nombreux endroits le film de polyéthylène pour rétablir la circulation d'air dans la toiture, mais il perd à ce moment là la protection contre les infiltrations d'eau.
2. Ce matériau, lorsqu'il est utilisé par le couvreur présente un certain danger de manipulation. En effet, lors de la pose des liteaux, il ne voit plus la charpente. Il s'ensuit donc pour lui un défaut de précision dans la localisation des points d'appui sur lesquels il va marcher et le cas échéant, il risquera de passer à travers le toit.

Le FR-A n° 2 098 475 décrit une bande d'isolement de toiture constituée par des filaments ou fibres thermoplastiques chauffées pour assurer l'étanchéité aux liquides tout en laissant passer l'air.

Le US-A n° 3756895 concerne également un revêtement de toit composé de plusieurs couches de fibres de verre avec une membrane superficielle microporeuse constituée de fibres de polyester et de polyuréthane.

L'invention présente un matériau de sous-toiture qui est en même temps étanche à l'eau liquide ou solidifiée, laisse passer l'air et la vapeur d'eau, et résiste à la chute d'objets ou de personnes lors de son utilisation.

Ce matériau se compose d'une nappe de fibres agglomérées par un moyen conventionnel, par exemple non tissé de polyester, non tissé de polypropylène, non tissé de polyéthylène ou de polyvinyl, cette nappe étant enduite sur une seule face à l'aide d'un moyen conventionnel d'une très fine couche microporeuse de bitume, dont les caractéristiques sont totalement différentes des fibres thermoplastiques de la technique antérieure.

L'enduction est réglée, ainsi que la qualité du bitume, pour avoir une quantité juste suffisante pour noircir le non tissé mais qui permette par retrait du bitume lors de son refroidissement, d'obtenir une surface micro-craquelée et micro- trouée donnant ainsi au matériau, d'une part la perméabilité à l'air et à la valeur d'eau souhaitée, et d'autre part l'étanchéité désirée.

En effet, les trous ainsi formés dans le matériau sont trop petits pour que l'eau, à cause de sa tension superficielle, puisse passer, et par contre sont suffisamment importants et nombreux pour que l'air et la vapeur d'eau puissent circuler de part et d'autre à travers la feuille.

Le côté surprenant de l'invention réside dans cette association d'un non tissé avec un bitume en quantité suffisante pour obtenir une surface continue mais percée de trous, ce qui est l'inverse de l'effet recherché par les utilisateurs habituels de ces matières qui fabriquent des matériaux parfaitement étanches.

### Exemples

1. Matériau constitué d'une nappe de non tissé de polypropylène d'un poids au m² de 135 g, enduite sur une face de 300 g/m² de bitume 90/30, la face bitumineuse étant protégée par un anti-adhérent grès, talc, sable, etc. à l'exclusion des films plastiques;
2. matériau constitué d'une nappe de non tissé polyester d'un poids de 85 g/m² enduite sur une face de 250 g/m² de bitume fillerisé 90/30 protégée par un grésage;
3. matériau constitué d'une nappe de non tissé polyéthylène d'un poids de 150 g/m² enduite sur une face de 250 g/m² de bitume fillerisé 90/30 protégée par un grésage;
4. matériau constitué d'une nappe de non tissé de fibres polyvinyliques de 200 g/m², enduite sur une face de 250 g/m² de bitume fillerisé 90/30 protégée par un grésage.

## Revendications

1. Matériau de sous-toiture résistant aux chocs, étanche à l'eau et perméable à l'air ou à la vapeur pour toitures en éléments discrets tels que tuiles, ou ardoises s'imbriquant ou se recouvrant les uns les autres, caractérisé en ce qu'il est constitué par une nappe en fibre non tissée choisie parmi les polypropylènes, les polyéthylènes, les polyesters et les polyvinyliques, d'un poids compris entre 85 et 200 g/m², enduites à chaud sur une face d'une pellicule de bitume fillerisé conventionnel, par exemple du type 90/30, de 250 g/m² environ, puis soumise à un refroidissement provoquant des micro-trous ou micro-craquelures s'opposant au passage de liquides par capillarité mais permettant le passage d'air ou de vapeur.

2. Matériau suivant la revendication 1, caractérisé en ce que la pellicule de bitume est protégée par un produit anti-adhérent tel que grès, talc, sable.

## Claims

1. Shock resistant under-roofing material, which is water-tight and permeable to air or steam for roofing made of discrete elements such as tiles or slates, imbricating or covering each other, characterized in that it is formed by a cloth made of nonwoven fibre selected from polypropylenes, polyethylenes, polyesters and polyvinyls, of a weight between 85 and 200 g/m², which is hot-coated on one face with a film of conventional bitumen containing filler, for example of the 90/30 type, of approximately 250 g/m², and is then subjected to cooling, causing micro-holes or micro-cracks which hinder the passage of liquids by capillary action but which allow the passage of air or steam.

2. A material according to claim 1, characterized in that the film of bitumen is protected by an anti-adhesive product such as grit, talc, sand.

## Patentansprüche

1. Material für eine Dachunterlage, das stossfest, wasserdicht und luft- oder dampfdurchlässig ist, für Dächer aus Einzelteilen wie Ziegel- oder Schieferplatten, die sich gegenseitig überlappen oder abdecken, dadurch gekennzeichnet, dass es aus einem ungewebten Faservlies gebildet ist, das aus einem Polypropylen, einem Polyethylen, einem Polyester und einem Polyvinyl ausgewählt ist, mit einem Gewicht, das zwischen 85 und 200 g/m² liegt, auf der einen Seite mit einer Haut aus angereichertem, herkömmlichem Bitumen, beispielsweise des Typs 90/30 etwa mit 250 g/m², warm bestrichen wird und dann einer Abkühlung unterzogen wird, die Mikrolöcher oder Mikrorisse hervorruft, die sich infolge der Kapillarwirkung dem Durchtritt von Flüssigkeiten widersetzen, aber den Durchtritt von Luft oder Dampf gestatten.

2. Material nach Anspruch 1, dadurch gekennzeichnet, dass die Bitumenhaut durch ein das Ankleben verhinderndes Erzeugnis geschützt ist, beispielsweise Sericin, Kalk, Sand.
